# EUROPÄISCHE PATENTSCHRIFT

(11) **EP 0 600 251 B1**
(45) Veröffentlichungstag und Bekanntmachung des Hinweises auf die Patenterteilung: **12.06.1996**
(21) Anmeldenummer: 93117847.9
(22) Anmeldetag: 04.11.1993
(51) Int. Cl.: D21F 1/02

(54) **Verfahren zur Vergleichmässigung der Papierbahnzusammensetzung**
Process for uniforming the composition of a paper web
Procédé pour uniformiser la composition d'un bande de papier

(30) Priorität: 05.11.1992 DE 4237309
(43) Veröffentlichungstag der Anmeldung: 08.06.1994
(73) Patentinhaber: J.M. Voith GmbH, D-89522 Heidenheim (DE)
(72) Erfinder: Begemann, Ulrich, D-71229 Leonberg (DE); Heinzmann, Helmut, D-89558 Böhmenkirch (DE); Ruf, Wolfgang, D-89522 Heidenheim (DE)
(74) Vertreter: Weitzel, Wolfgang, Dr.-Ing. Patentanwalt

(56) Entgegenhaltungen:
- DE-A- 3 715 551
- DE-A- 4 237 309

## Beschreibung

Die Erfindung betrifft ein Verfahren zur Herstellung einer Papierbahn mit einem Stoffauflauf gemäß dem Oberbegriff von Anspruch 1.

Ein solcher Stoffauflauf soll das Stoffdichte- und Faserorientierungsquerprofil der Papierstoffsuspension spätestens vor dem Auslaufspalt derart einstellen, daß das Flächengewichts- und Faserorientierungsquerprofil der Papierbahn über die gesamte Breite den gewünschten Anforderungen entspricht, das bedeutet in der Regel konstant ist und gleichzeitig für eine gleichmäßige Papierzusammensetzung sorgen. Unter Papierzusammensetzung ist die Konzentration der einzelnen Bestandteile wie z.B. Langfasern, Kurzfasern, Füllstoffe usw. gemeint.

Es ist folgender Stand der Technik zur Beeinflussung des Querprofils einer Papierbahn bekannt geworden:

DE 35 14 554 schlägt vor, die Stoffdichte örtlich zu verändern, d.h. je nach Bedarf an bestimmten Stellen die Stoffdichte anzupassen. Dabei bleibt jedoch offen, auf welche Art und Weise dies vorgenommen werden soll.

DE 40 19 593 A1 empfiehlt folgendes Vorgehen: Bei Abweichen des Flächengewichtsprofils der Papierbahn an einer bestimmten Stelle der Bahnbreite soll die Konzentration C_{M} des betreffenden Sektionsstromes, und damit des aus dem betreffenden Mischer austretenden Stromes entsprechend geändert werden. Um dies zu erreichen, wird das Verhältnis der Mengen der dem Mischer zugeführten Regelstrome Q_{H}/Q_{L} verändert. Bei Ventilen der üblichen Bauart läßt es sich jedoch nur schwer vermeiden, daß auch der den Mischer verlassende Sektionsstrom Q_{M} vom Sollwert unkontrolliert und ungewollt abweicht. Es ist außerdem aus DE-OS 35 38 466 bekannt, daß eine Veränderung des Volumenstromes einer Sektion zu einer Beeinflussung des Faserorientierungswinkels im Auslaufbereich des Stoffauflaufes führt. Weicht die Menge eines Sektionsstromes in unkontrollierter Weise von einem Sollwert ab, so ändert sich damit auch die Faserorientierung in unkontrollierter Weise.

Es ist ferner z.B. aus DE-PS 29 42 966 oder DE-OS 35 35 849 bekannt, die Weite des Auslaufspaltes zu verändern, beispielsweise durch Gewindespindeln zum Verschwenken oder Verbiegen der Oberlippe. Hierdurch kann der Durchsatz der Suspension örtlich verändert werden. Gleichzeitig wird jedoch auch die Strömungsrichtung örtlich beeinflußt, und damit auch die Faserorientierung. Durch eine örtliche Spaltverengung wird nämlich den Fasern an den Engstellen eine andere Strömungsrichtung erteilt, als an anderen Stellen des Auslaufspaltes. Dies bedeutet, daß zwar das Flächengewicht durch diese sogenannte Verdrängunsregelung über die Breite des Stoffauflaufes gleichmäßig gemacht werden kann, daß jedoch die an sich gute Faserorientierung wieder zerstört wird.

Der Erfindung liegt die Aufgabe zugrunde, das Zusammensetzungsquerprofil der Faserbahn einer Papiermaschine so zu beeinflußen, daß es dem Idealprofil möglichst nahe kommt.

Diese Aufgabe wird durch die kennzeichnenden Merkmale des Verfahrensanspruches gelöst.

Die Erfinder haben erkannt, daß unterschiedliche Retention ein ungleichmäßiges Flächengewichtsquerprofil der Faserbahn einer Papiermaschine bewirkt, des weiteren kann durch Zugabe einer Flüssigkeit mit gegenüber dem Hauptstrom abweichender Beschaffenheit, z.B. Stoff mit hohem Langfaseranteil im Randbereich der Papierbahn oder mit hohem Ascheanteil das Zusammensetzungsquerprofil in einer für die Produktion günstigen Richtung beeinflußt werden. Dem Stande der Technik entsprechend wird dieses ungleichmäßige Flächengewichtsquerprofil durch Blendenverformung oder durch sektionale Stoffdichteänderungen beeinflußt mit der Absicht ein möglichst ideales Flächengewichtsquerprofil zu erhalten. Bei der nachfolgenden Entwässerung kommt es jedoch dazu, daß in Abhängigkeit von der Retention durch die Maschen des Siebes bevorzugt kurze Fasern und Asche mit dem Siebwasser hindurchfallen, d.h., daß auch bei erfolgreicher Flächengewichtsquerprofilkorrektur ein nicht ideales, weil nicht gleichmäßiges Papierzusammensetzungsquerprofil entsteht. Es wird daher vorgeschlagen, die Retention durch sektionale Zugabe eines Retentionsmittels in ihren Abweichungen zum Mittelwert zu begrenzen, um an den Stellen extremer Retentionsabweichungen die Papiereigenschaften nicht so stark zu verändern.

Das Verfahren läßt sich auf alle Stoffauflauf-Typen (z.B. Einlagenstoffaufläufe, Mehrlagen- bzw. Mehrschichten-Stoffaufläufe, Stoffaufläufe für Spaltformer, Stoffaufläufe für Langsiebe, etc.) anwenden.

## Patentansprüche

1. Verfahren zur Herstellung einer Faserbahn, insbesondere einer Papierbahn, mit folgenden Verfahrensschritten:
1.1 die Fasersuspension wird mit Hilfe eines Stoffauflaufes über die Breite der Maschine gleichmäßig auf ein Sieb bzw. zwischen zwei Siebe verteilt;
1.2 der auf das Sieb bzw. zwischen die Siebe aufgelegten Fasersuspension wird in einer Entwässerungszone der Großteil der Feuchte entzogen;
gekennzeichnet durch folgenden Verfahrensschritt:
1.3 der Fasersuspension wird sektional eine unterschiedliche Menge an Retentionsmitteln beigemischt, um den Retentionsgrad sektional zu beeinflussen.

## Claims

1. Method for the manifacture of a fiber web, particulary of a paper web, comprising the following steps:
1.1 The fiber suspension is uniformly distributed over the width of the machine onto a wire respectively between two wires;
1.2 The main portion of the water is drained from the fiber suspension laid onto the wire respectively between the wires;
characterized by the following step:
1.3 A sectionally different amount of retention agents is added to the fiber suspension in order to sectionally controll the degree of retention.

## Revendications

1. Procédé de fabrication d'une nappe de fibres, notamment une nappe de papier, comportant les opérations suivantes de procédé :
1.1 la suspension de fibres est répartie d'une manière uniforme sur une toile ou entre deux toiles, au moyen d'une caisse de tête et sur l'étendue de la largeur de la machine,
1.2 la plus grande partie de l'humidité de la suspension de fibres déposée sur la toile ou entre les toiles est extraite dans une zone d'élimination d'eau,
caractérisé par l'opération suivante de procédé :
1.3 des quantités différentes d'agents de rétention sont mélangées section par section à la suspension de fibres, afin d'influer section par section sur le degré de rétention.
